# EUROPÄISCHE PATENTSCHRIFT

(11) **EP 0 975 826 B1**
(45) Veröffentlichungstag und Bekanntmachung des Hinweises auf die Patenterteilung: **03.07.2002**
(21) Anmeldenummer: 98922715.2
(22) Anmeldetag: 15.04.1998
(51) Int. Cl.: C25D 7/06, C25D 3/44

(54) **VERFAHREN ZUM ELEKTROLYTISCHEN BESCHICHTEN VON METALLISCHEN ODER NICHTMETALLISCHEN ENDLOSPRODUKTEN UND VORRICHTUNG ZUR DURCHFÜHRUNG DES VERFAHRENS**
METHOD FOR ELECTROPLATING METALLIC AND NON-METALLIC ENDLESS PRODUCTS AND DEVICE FOR CARRYING OUT SAID METHOD
PROCEDE DE REVETEMENT ELECTROLYTIQUE DE PRODUITS CONTINUS METALLIQUES OU NON METALLIQUES ET DISPOSITIF POUR LA MISE EN OEUVRE DE CE PROCEDE

(30) Priorität: 19.04.1997 DE 19716493
(43) Veröffentlichungstag der Anmeldung: 02.02.2000
(73) Patentinhaber: Aluminal Oberflächentechnik GmbH, 53842 Troisdorf (DE)
(72) Erfinder: DE VRIES, Hans, NL-8181 NG Heerde (NL); HELLER, Jörg, D-51766 Engelskirchen (DE)
(74) Vertreter: Godemeyer, Thomas, Dr.
(86) Internationale Anmeldenummer: EP9802196
(87) Internationale Veröffentlichungsnummer: WO9848081

(56) Entgegenhaltungen:
- US-A- 4 419 204
- US-A- 4 444 636
- DATABASE WPI Section Ch, Week 8844 Derwent Publications Ltd., London, GB; Class M11, AN 88-310904 XP002079975 & JP 63 227797 A (NISSHIN STEEL CO LTD) , 22. September 1988

## Beschreibung

Gegenstand der Erfindung ist ein Verfahren zum elektrolytischen Beschichten von metallischen oder nichtmetallischen Endlosprodukten mit Metallen oder Legierungen im Durchlaufverfahren aus aprotischen wasser- und sauerstofffreien Elektrolyten. Ein weiterer Gegenstand der Erfindung ist eine Vorrichtung zur Durchführung dieses Verfahrens.

Gemäß dem Stand der Technik können Endlosprodukte wie Draht, Bänder, Langprofile oder Röhren mittels wässriger Elektrolyseverfahren, mittels Schmelzbadauftrag im Durchlauf oder mittels galvanischer Abscheideverfahren hergestellt werden.

Bei einem bekannten elektrolytischen Beschichtungsverfahren wird beispielsweise Draht mit verschiedenen Überzügen wie Zink, Nickel oder anderen Metallen beschichtet. Dabei durchläuft der Draht offene Reinigungs- und elektrolytische Beschichtungsbäder, die wässrige Lösungen enthalten. In diesen Bädern erfolgt eine Abscheidung des jeweiligen Metalls auf dem Draht. Die Dicke der Beschichtungsauflage ist dabei abhängig von Durchlaufgeschwindigkeit und elektrischer Feldstärke. Die Abscheidungsrate bei diesem Verfahren ist bezogen auf die Zeit jedoch ziemlich gering, und die abgeschiedene Schicht ist oft sehr porös und hart. Dies führt zu mangelnder Korrosionsbeständigkeit, insbesondere bei dünnen Schichten. Durch die fehlende Duktilität kann es bei anschließenden Verformungsvorgängen zu Rissen in der abgeschiedenen Schicht kommen oder sogar zum Abplatzen der Beschichtung. Eine solche Schicht verliert ihren Schutzcharakter gegen Korrosion vollständig und besitzt auch keine dekorative Oberfläche mehr.

Bei einer elektrolytischen Abscheidung eines Beschichtungsmetalls aus einer wässrigen Lösung wird weiterhin niemals eine vollständige kathodische bzw. anodische Ausbeute erreicht. Bei den für die Durchlaufbeschichtung notwendigen hohen Stromdichten entstehen im allgemeinen Nebenreaktionen, die zu Zersetzungsprodukten im Elektrolyten führen und Gasentwicklung hervorrufen. Dabei tritt insbesondere auch eine Wasserstoffentwicklung am Produkt auf, die zu einer Versprödung des Grundmaterials führen kann.

Ein weiterer Nachteil ist, daß bei den elektrolytischen wässrigen Abscheideverfahren und Schmelztauchverfahren große Mengen toxischer Abluft und Abwässer anfallen, die über entsprechend aufwendige Verfahren einer Reinigung unterzogen werden müssen, wobei in jedem Fall toxische Sonderabfälle zurückbleiben. So entstehen, beispielsweise aufgrund der Anwesenheit von Fettresten auf den zu beschichtenden Metallen vor der alkalischen Reinigung in den entsprechenden Lösungen, auch Reste organischer Verbindungen, die aufgrund der hohen Temperaturen im Zinkkessel, die bei etwa 450° C liegen, zu äußerst giftigen organischen Verbindungen wie Dioxinen und Furanen reagieren können. Es fallen weiterhin Metallschlämme, Altsäuren und verbrauchte alkalische Reiniger an. Neben den vorstehend erwähnten Abgasen fallen weiterhin auch Säuredämpfe und alkalische Dämpfe an.

Weitere Verfahren zur Beschichtung von Endlosprodukten sind bekannt. Diese basieren auf der Aufbringung von dekorativen und korrosionsmindernden Schichten im geschmolzenen Zustand. Hier ist die sogenannte Feuerverzinkung und auch die Feueraluminierung bekannt. Im Falle der Feuerverzinkung wird ein vorher gereinigtes und aktiviertes Endlosprodukt, beispielsweise ein dünner Draht, im Durchlauf durch geschmolzenes hochreines Zink geführt. Diese Reaktionen laufen bei Temperaturen über 440° C ab, so daß in jedem Fall auch eine mechanische Beeinflussung des zu beschichtenden Materials erfolgt. Bestimmte andere zu beschichtende Grundmaterialien können aufgrund der hohen Temperaturen gar nicht beschichtet werden. Weiterhin nachteilig ist die relative Ungleichmäßigkeit der aufgebrachten Beschichtung und deren sehr stark schichtabhängige Korrosionsbeständigkeit. Infolge des Abstreifverfahrens kann der Oberfläche vollständig der dekorative Charakter fehlen. Eine farbliche Gestaltung der Oberfläche ist nicht möglich.

Bei allen mit Zink verbundenen Beschichtungsverfahren zeigt sich nach kurzer Zeit der Korrosion ein Aufblühen der Oberfläche durch Entstehung von Zinkoxiden und Zinkcarbonaten und damit von der Optik her ein sehr negatives Verändern der Oberfläche. Eine Gleichmäßigkeit der Beschichtung bei diesen thermischen Verfahren ist daher nicht gewährleistet.

Als weiteres Verfahren ist die sogenannte hochthermische Feueraluminierung bekannt. Bei diesem Verfahren wird in gleicher Weise wie bei Beschichtung mit Zink ein Draht durch ein geschmolzenes Aluminiumbad gezogen und anschließend einem Abstreifvorgang unterzogen. Man erhält so jedoch Schichten, die ähnliche Nachteile aufweisen, wie bei der zuvor beschriebenen Feuerverzinkung. Die mittels der Feueraluminierung aufgebrachten Schichten haben sich aufgrund ihrer unzureichenden Reinheit, der hohen Porösität und unvermeidlichen oxideinschlüsse und damit geringer Korrosionsbeständigkeit nicht bewährt. Weitere Nachteile sind, daß die Beschichtung nicht dekorativ aussieht und eine bei den für die Feueraluminierung notwendigen Temperaturen teilweise starke mechanische Beeinflussung des zu beschichtenden Materials erfolgt.

Gemäß dem Stand der Technik kann die Feuerverzinkung auch mit der Feueraluminierung kombiniert werden. Dies führt zu einer etwas verbesserten Korrosionsschicht durch die aktive kathodische Schutzwirkung des Aluminiums. Nachteilig wirkt sich jedoch der fehlende dekorative Charakter aus. Hinzu kommen weitere Nachteile, die allein aufgrund der Beschichtung bei hohen Temperaturen auftreten.

Als weiterer Stand der Technik sind galvanische Abscheideverfahren von Aluminium bekannt, die in aprotischen wasser- und sauerstofffreien Elektrolyten erfolgen. Dabei erfolgt die Abscheidung des Aluminiums aus Bädern, die Aluminiumalkylkomplexe aus Alkalimetallhalogeniden und Aluminiumalkylen enthalten. Als Lösungsmittel werden im allgemeinen aromatische oder aliphatische Kohlenwasserstoffe eingesetzt. Derartige Elektrolytlösungen werden beispielsweise in der EP 0 402 761 A und der EP 0 084 816 A beschrieben.

Die DE 3023827 C2 beschreibt eine Anlage, die sich dieses Verfahren zunutze macht. Sie besteht aus einer nach außen abgeschlossenen Rohrzelle, durch die das zu behandelnde, kathodisch kontaktierte Gut in Achsrichtung vorzugsweise kontinuierlich entlang von Anoden bewegbar ist. Um sowohl das ungewollte Austreten des Elektrolyten aus der Rohrzelle als auch das Eindringen von Luftatmosphäre zu verhindern, ist die Rohrzelle mit einem Schutzgas beaufschlagbar. Weiterhin wird der Rohrzelle an beiden Seiten je ein T-förmiges Verbindungsstück angeschlossen, das eine den Längsdurchgang des Elektrolyten verhindernde, den Elektrolytstrom senkrecht ablenkende Blende aufweist. Den T-förmigen Verbindungsstücken folgt je eine aus mehreren Kammern bestehende Schleusenanordnung, in die zum gegenseitigen Abdichten der einzelnen Kammern als Dichtmedium Inertgas und/oder Inertflüssigkeit eingeleitet werden kann.

Bei den herkömmlichen Verfahren des Standes der Technik erfolgt die vor der elektrolytischen Beschichtung in wässrigen Lösungen durchgeführte notwendige Aktivierung des Endlosproduktes in einem getrennten Verfahrensschritt. Da sich die A-luminium-organischen Bestandteile des Elektrolyten in Feuchtigkeit zersetzen, sind Spül- und Trocknungsvorgänge angeschlossen, die die Reste der wässrigen Lösungen entfernen. Erst nach Abschluss der Spülvorgänge wird das Endlosprodukt in eine gekapselte Beschichtungsanlage zur galvanischen Metallabscheidung eingebracht.

In JP 63227797 werden zur Aktivierung eines Metallblechs vor einer elektrolytischen Beschichtung mit Aluminium auch nichtwässrige Lösungsmittel verwendet.

Die technische Aufgabe der Erfindung ist es, ein Verfahren zur Verfügung zu stellen, das die oben erwähnten Nachteile der bisher bekannten Beschichtungsverfahren für Endlosprodukte vermeidet, kostengünstig ist und zu einer besseren Beschichtung führt. Das Verfahren soll weiterhin ohne Veränderung des Grundwerkstoffes durchgeführt werden können, insbesondere bei niedrigen Temperaturen.

Diese technische Aufgabe wird gelöst durch ein Verfahren zum elektrolytischen Beschichten von metallischen oder nichtmetallischen Endlosprodukten mit Metallen oder Legierungen im Durchlaufverfahren aus aprotischen wasser- und sauerstofffreien Elektrolyten, wobei das Endlosprodukt über ein Schleusensystem in eine unter Inertgasatmosphäre befindliche gekapselte Beschichtungsanlage geführt wird und dort die nachfolgenden Schritte bei Temperaturen ≤ 120°C in dieser Reihenfolge durchgeführt werden.
- Aktivierung des zu beschichtenden Endlosproduktes
- Spülen des zu beschichtenden Endlosproduktes
- Kontaktierung des zu beschichtenden Endlosproduktes
- elektrolytische Beschichtung des zu beschichtenden Endlosproduktes mit Metall oder einer Metalllegierung
- Trocknung des beschichteten Endlosproduktes
- Austritt des beschichteten Endlosproduktes über ein Schleusensystem aus der Anlage

Unter Endlosprodukt im Sinne der Erfindung werden metallische oder nichtmetallische Werkstoffe verstanden, die in aufgerollter oder zusammengelegter Form hergestellt werden und bei der Beschichtung in einem kontinuierlichen Prozeß endlos durch die Anlage bewegt werden. Hierzu gehören beispielsweise Drähte jeglicher Dicken, Bänder und Langprofile, Röhren und ähnliche Produkte.

Als Elektrolyt im Sinne der Erfindung werden nichtwässrige Systeme bezeichnet, die eine gesteuerte reine Abscheidung des Metalls oder der Metalllegierung, insbesondere von Aluminium und Aluminiumlegierungen über das Elektrolyseverfahren ohne Zwischen- oder Trägerschicht, erlauben.

In einer bevorzugten Ausführungsform werden als Endlosprodukte Draht, Bänder, Langprofile oder Röhren aus metallischen oder nichtmetallischen Werkstoffen eingesetzt. Es ist bevorzugt, daß diese Werkstoffe mit Aluminium oder Aluminiumlegierungen beschichtet werden.

Figur 1 zeigt ein Verfahrensschema des erfindungsgemäßen Verfahrens.

Figur 2 zeigt eine Abbildung des Schleusensystems, Figur 3 zeigt eine Beschichtungszelle.

Figur 4 zeigt die Kontaktierungszelle.

Figur 5 zeigt ein Schaubild des Gesamtverfahrens.

Figur 1 zeigt die einzelnen Verfahrensschritte des erfindungsgemäßen Verfahrens. Dabei wird das Endlosprodukt beispielsweise von einer Haspel abgewickelt und zunächst über eine Schleuse in die Beschichtungsanlage eingeschleust. Bereits beim Einleiten in das Schleusensystem kann ein Reinigungsprozeß durchgeführt werden, indem das Endlosprodukt über eine Gasabstreif- oder Sprühdüse geführt wird (s. auch Figur 2, Ziffer 11). Als zweiter Verfahrensschritt erfolgt dann eine Aktivierung des zu beschichtenden Werkstoffes. Mit der Ziffer 3 ist eine Spüleinheit bezeichnet, in der der Werkstoff nach der Aktivierung gespült wird. Ziffer 4 beschreibt eine Umlenkeinheit mit einer oder mehrerer Rollen. Diese wird verwendet, um die Gesamtgröße der Anlage zu verkleinern und ist insbesondere bei Endlosprodukten von geringem Durchmesser sinnvoll. Die nachfolgenden Ziffern 5 beschreiben einzelne Kontaktierungszellen, die Ziffern 6 die Beschichtungszellen und die Ziffern 7 die Nachbehandlung. Das beschichtete Produkt wird dann am Ende des Prozesses auf eine entsprechende Haspel aufgerollt.

In einer bevorzugten Ausführungsform kann nach der elektrolytischen Beschichtung in der Anlage eine chemische oder elekttrochemische Nachbehandlung durchgeführt werden. Diese kann auch verbunden sein mit einer gleichzeitigen oder nachfolgenden farblichen Gestaltung innerhalb der Oberflächenstruktur. Bei der Nachbehandlung erfolgt eine mechanische Oberflächenverdichtung, die zu einer sehr glänzenden Oberfläche führt, wobei diese bei der Nachbehandlung nicht beeinflußt wird.

In einer weiteren bevorzugten Ausführungsform ist die gesamte Anlage über Regenerierungskreisläufe geschlossen gestaltet, und alle verwendeten Flüssigkeiten werden im Umlaufverfahren aufbereitet, gereinigt und rückgeführt. Dies erfolgt insbesondere für die Spüllösungen, die Elektrolytlösungen und die Aktivierungslösung, die je nach Bedarf filtriert und/oder destilliert werden können.

In einer weiteren bevorzugten Ausführungsform wird das Endlosprodukt durch das Schleusensystem und das Spülsystem aus jeweils mindestens drei Kammern geführt, wobei die mittlere Kammer B mit einer Sperrflüssigkeit gefüllt ist und die äußere Kammer A Luft enthält und die innere Kammer C ein Inertgas enthält (s. auch Figur 2). In einer weiteren bevorzugten Ausführungsform werden die Endlosprodukte über nicht gas- und flüssigkeitsdichte Führungen in die Kammern geführt, so daß die in den Kammern befindliche Flüssigkeit teilweise in die Nachbarkammern läuft.

Durch diese Maßnahmen wird beispielsweise bei der Schleusenkammer erreicht, daß keine Feuchtigkeit oder Sauerstoff bei der Einführung des Endlosproduktes in die Anlage gelangt. Die in der mittleren Kammer B befindliche Sperrflüssigkeit stellt eine Sperre für die in der äußeren Kammer A enthaltene Luft dar. Aufgrund der Auslegung der Führungen zwischen den Kammern in nicht flüssigkeitsdichter Form läuft ein Teil der Sperrflüssigkeit aus der mittleren Kammer B in die Kammern A und C. Es kommt somit an diesen Stellen zu einer Spülung des eingeführten Endlosproduktes. Die in den Kammern A und C gesammelte Flüssigkeit gelangt über ein Ablaufsystem in einen Vorratstank und wird über eine entsprechenden Pumpe und Filtriereinrichtung in die mittlere Kammer B zurückgeführt.

In ähnlicher Weise sind auch die in der Figur 5 bezeichneten Spülkammern konstruiert, so daß auch hier aus den davor befindlichen Bädern keinerlei Flüssigkeit oder Gas in die nachfolgenden Kammern gelangen kann.

In einer weiteren bevorzugten Ausführungsform wird die aus den Kammern durch den Überlauf oder die Führungen ablaufende Flüssigkeit über ein Umlaufsystem gereinigt und in die jeweilige Kammer zurückgeführt. Als Führungen zwischen den Kammern werden bevorzugt Buchsen oder Rollen verwendet. Die Kontaktierung erfolgt bevorzugt in einer mit flüssigen Elektrolyten gefüllten Kammer, die keine Anode enthält, wobei das Endlosprodukt über einen kathodisch geschalteten Metallkontakt geführt wird. Der Flüssigkeitspegel dieser Kontaktierungszelle liegt bevorzugt niedriger, als der der benachbarten Beschichtungszelle, so daß Elektrolytlösung durch die Führungen aus der Beschichtungskammer in die Kontaktierungskammer gelangen kann und so die Reinheit der Elektrolytlösung durch aus der Kontaktierungskammer eingeschleppte Verunreinigungen nicht verringert werden kann

In einer weiteren bevorzugten Ausführungsform erfolgt die elektrolytische Beschichtung in einer Beschichtungskammer, die mit Elektrolytlösung gefüllt ist, wobei das Endlosprodukt durch eine Buchse geführt wird, die isoliert ist.

Durch diese Maßnahmen in der Beschichtungszelle wird erreicht, daß die Stromzuführung für das Endlosprodukt in Kammern erfolgt, in denen keine Anode vorhanden ist, so daß es in diesen Kontaktierungszellen nicht zum Anwachsen von abgeschiedenem Metall, beispielsweise auf den Spannung führenden Kathodenführungen, kommt. In den Beschichtungskammern selbst ist keine Stromführung vorhanden, so daß hier die Metallabscheidung nur auf dem Endlosprodukt selbst erfolgt. Die Anordnung der Kontaktierungs- und Beschichtungszellen kann in beliebiger Häufigkeit erfolgen, je nach Länge und Größe der Anlage.

Das Einleiten des Drahtes in die erfindungsgemäße Vorrichtung erfolgt über besonders zweckmäßig gestaltete Vakuum- oder Flüssigkeitsschleusensysteme, wobei letztere ähnlich gestaltet sind, wie die Kontaktierungszellen zwischen den Beschichtungszellen. Dies ist sowohl für Ein- als auch für Mehrdrahtsysteme möglich. Das dichtende Medium kann gleichzeitig der Reinigung der Drahtoberfläche dienen. Zwischen den Schleusensystemen laufen die Prozesse stets vollkommen unter inerter Atmosphäre ab. In den Spüleinheiten, Kontaktierungs- und Beschichtungszellen sind die Drahtführungen zielgerichtet so gestaltet, daß der Draht in gleichmäßigem Abstand zu den als Beschichtungsmaterial dienenden Anoden durch die Beschichtungszelle bewegt wird, ohne elektrischen Kontakt zu benachbarten Drähten oder zur Anode zu bekommen.

Zwischen den Beschichtungszellen befindet sich ein Überflutungssystem, in dem in Kontaktierungszellen die elektrische Kontaktierung des Drahtes erfolgt, um über die gesamte Anlagenlänge gleichmäßige stabile Bedingungen zu schaffen.

Die Besonderheit der Erfindung besteht darin, daß sich auch in diesem Bereich der Draht innerhalb der Elektrolytflüssigkeit befinden muß, aber die Kontaktierung außerhalb der direkten Beschichtungsbereiche liegt. Der Abschluß von der Umgebung erfolgt neben der inerten Atmosphäre über Überflutungssysteme, ähnlich der erwähnten Schleusensysteme. Die Kontaktierung kann erfindungsgemäß über federnd gelagerte Kontaktelemente schleifend oder rollend erfolgen, wobei eine flexible Durchmesseranpassung möglich ist. Durch die gemäß der Erfindung gestaltete in Bezug auf das Beschichtungsfeld ausgelagerte Kontaktierung, kommt es nicht zu einem Aufwachsen der Kontaktrollen oder Kontaktelemente.

Erfindungsgemäß kann insbesondere bei dünnen Abmessungen der Draht über speziell ausgelegte Umlenksysteme mehrmals durch Beschichtungseinheiten geführt werden, so daß eine auf geringe Länge begrenzte hocheffektive Anlage möglich ist. In besonders zweckmäßiger Ausgestaltung der Anlagentechnik und des Verfahrens ist vorgesehen durch Speicherbehälter bei einem Stillstand der Anlage, das Endlosprodukt in seiner ursprünglichen Position zu belassen, um im Gegensatz zu klassischen Verfahren keine Anlaufverluste zu bekommen.

Durch die Erfindung wird gewährleistet, daß mechanische oder physikalisch-chemische Abstreifvorgänge nicht die Gleichmäßigkeit oder Homogenität der aufgebrachten Oberflächenschicht beeinflussen. Bei dem erfindungsgemäßen Verfahren ist es möglich, die Aluminiumelektroden in den Beschichtungszellen problemlos auszutauschen und den Betrieb sofort wieder aufzunehmen.

Die Nebenaggregate, wie Filter und Speichersysteme für Schleusenflüssigkeit, Reinigungsmedien und Elektrolyte, sind entsprechend der Erfindung so gestaltet, daß ein geschlossener umweltunabhängiger Betrieb möglich ist. Abfallprodukte werden in konzentrierter Form recyclingfähig ausgeschieden. Das geschilderte Verfahren bietet über die erfindungsgemäß beschriebenen Komponenten die Möglichkeit einer chemischen Passivierung der Beschichtung, die eine wesentliche Erhöhung der Korrosionsbeständigkeit darstellt. Eine gemäß der Erfindung mögliche farbliche Nuancierung der Beschichtung selbst, nicht als Auftrag, erhöht die mechanische Beständigkeit dieser Farbgebung im Vergleich zu Lacken erheblich. Die dem Verfahren erfindungsgemäß zugrundeliegende Auswahl der Beschichtungsmaterialien und Elektrolyten erhöht gegenüber den dargestellten klassischen Verfahren die Korrosionsbeständigkeit sowohl im sauren als auch im alkalischen Bereich erheblich. Durch eine entsprechend der Erfindung erfolgte Ausgestaltung der Austrittsbereiche des Drahtes aus dem Beschichtungs- und Spültrakt wird es möglich, den Draht in trockner bzw. sogar in oberflächenverdickter Form in den gewünschten Farben und entsprechenden Beschichtungsauflagen zu erhalten.

Ein weiterer Gegenstand der Erfindung ist eine Vorrichtung zum elektrolytischen Beschichten von metallischen oder nichtmetallischen Endlosprodukten mit Metallen oder Metalllegierungen im Durchlaufverfahren aus aprotischen wasser- und sauerstofffreien Elektrolyten, bestehend aus einer Beschichtungsanlage mit mindestens einem Schleusensystem 1, mindestens einer Kontaktierungszelle 5, mindestens einer Beschichtungszelle 6, wobei diese Baugruppen in beliebiger Anzahl hintereinander geschaltet sind und die gesamte Vorrichtung luftdicht verkapselt ist. Die Beschichtungsanlage zeichnet sich dadurch aus, daß sie eine Aktivierungseinheit 2 und eine Spüleinheit 3 in dieser Reihenfolge umfasst und eine Abspuleinheit für das unbeschichtete Endlosprodukt außerhalb der gekapselten Beschichtungsanlage angeordnet ist. Eine solche Vorrichtung dient auch zur Durchführung des erfindungsgemäßen Verfahrens.

Figur 2 zeigt eine Ansicht des Schleusensystems 1. Es besteht bevorzugt aus mindestens drei Kammern A, B und C, 17, 18, 19, wobei die mittlere Kammer B einen Flüssigkeitsüberlauf 16 besitzt und die Kammern A und C als Überlaufkammern ausgebildet sind. Besonders bevorzugt besitzen die Kammern A, B und C einen Ablauf 20, 22 und 23, wobei die mittlere Kammer zusätzlich einen Zulauf 21 besitzt, durch die die in den Kammern A und C gesammelte Sperrflüssigkeit in die mittlere Kammer B zurückgeführt werden kann. Die Ziffer 14 bezeichnet einen Vorratstank, die Ziffer 15 eine entsprechende Pumpe. Mit der Ziffer 9 ist die Drahtführung bezeichnet, Ziffer 17 bezeichnet die Kammer A, Ziffer 18 die Kammer B und Ziffer 19 die Kammer C. Mit der Ziffer 12 ist das Endlosprodukt bezeichnet, das durch die Kammer geführt wird und Ziffer 11 ist eine bevorzugt eingesetzte Gasabstreif- oder Sprühdüse zur zusätzlichen Reinigung der Oberfläche des durch die Anlage geführten Endlosproduktes 12. Mit den Ziffern 24 und 25 sind die inneren Kammerwände bezeichnet, die Ziffer 13 bezeichnet eine Wechselplatte für Buchsen. Hierdurch ist es möglich, Endlosprodukte verschiedenen Durchmessers einzusetzen, wobei dann jeweils auch die entsprechende Buchse eingesetzt werden muß. Ziffer 10 bezeichnet den Flüssigkeitsspiegel.

Figur 3 zeigt eine Beschichtungszelle. Die Figuren 3a, 3b und 3d zeigen verschiedene Ansichten des in der Zelle befindlichen Trägers 28 für das Endlosprodukt 12. Figur 3a zeigt eine Vorderansicht, Figur 3b eine Seitenansicht und Figur 3d eine Aufsicht. Die Figur 3c ist eine perspektivische Ansicht der gesamten Beschichtungszelle 6. In den Figuren 3a, 3b und 3d ist mit der Ziffer 28 der Träger aus Isoliermaterial bezeichnet. Ziffer 27 zeigt die in zwei Teile geteilte Keramikbuchse. Diese ist entgegen der Laufrichtung des eingeführten Endlosproduktes aus dem Isoliermaterial entfernbar angeordnet und kann beispielsweise gegen Buchsen mit einem veränderten Durchmesser ausgetauscht werden.

Figur 3c zeigt die gesamte Beschichtungszelle 6 mit den Anodenplatten 26 und dem in der Mitte angeordneten Träger 28 und der Buchse 27.

Die Beschichtungszelle 6 besitzt bevorzugt Führungen zur Führung des Endlosproduktes 12, die so gestaltet sind, daß ein gleichmäßiger Abstand zwischen den in der Beschichtungszelle angeordneten Anoden 26 und dem zu beschichtenden Endlosprodukt 12 gewährleistet ist. In einer weiteren bevorzugten Ausführungsform besitzt die Beschichtungszelle einen Überlauf und einen Zulauf für Elektrolyt.

Die Führungen in den Beschichtungszellen bestehen aus einem Träger 28 aus Isoliermaterial, der in der Mitte durchbohrt ist, wobei in der Durchbohrung Buchsen 27 angeordnet sind, die nur einseitig einsteckbar sind und in bevorzugter Weise aus keramischem Material bestehen und zur leichteren Auswechselbarkeit für Endlosprodukte von verschiedenem Durchmesser geteilt sind.

Figur 4 zeigt eine Abbildung der Kontaktierungszelle 5. Figur 4a stellt eine Vergrößerung des Kontaktierungsbereiches als Seitenansicht dar. Figur 4b zeigt eine perspektivische Ansicht der Kontaktierungszelle 5. In der Figur 4b ist mit der Ziffer 12 das Endlosprodukt bezeichnet. Dieses wird zwischen einer unter kathodischer Spannung befindlichen Metallrolle 29 und einer nicht leitenden Keramikspannrolle 30 hindurchgeführt, wobei mit der Ziffer 32 die Kerben in den Metallrollen bezeichnet sind zur besseren Führung des Endlosproduktes 12. Mit der Ziffer 33 sind die Halteelemente für die Metallrollen und die Keramikspannrollen bezeichnet. Figur 4a zeigt einen vergrößerten Ausschnitt des Kontaktierungsbereiches. Die Ziffer 29 zeigt die Metallrolle, Ziffer 31 eine Bronzebuchse zur Stromzuführung, Ziffer 12 das Endlosprodukt und Ziffer 30 sind die Keramikspannrollen. Mit diesen wird die Vorspannung über Federn oder Stellschrauben für das Endlosprodukt eingestellt.

Die Kontaktierungszelle 5 ist in bevorzugter Weise so ausgebildet, daß in ihr eine Metallrolle oder ein Schleifkontakt angeordnet ist, über den das Endlosprodukt kathodisch geschaltet wird. Zusätzlich können eine oder mehrere Keramikspannrollen zur Einstellung der Vorspannung in der Kontaktierungszelle angeordnet sein. In einer bevorzugten Ausführungsform weist die Metallrolle eine Kerbung auf, über die das Endlosprodukt geführt wird. In der Kontaktierungszelle ist weiterhin bevorzugt ein Überlauf angeordnet, so daß aus der Elektrolysezelle dringende Elektrolyte in ein Sammelsystem abgeführt werden können.

Die Figur 5 zeigt eine Ansicht der Beschichtungszelle 6, der Kontaktierungszelle 5 und der Spüleinheiten 3. Figur 5a zeigt die Aufsicht auf diese Zellen und Figur 5b eine Seitenansicht. Es ist zu erkennen, daß die Spüleinheiten 3 in ähnlicher Weise gestaltet sind, wie die zuvor beschriebenen Schleusensysteme in Figur 2. Sie besitzen ebenfalls einen Überlauf, sowie benachbarte Überlaufkammmern, wobei die mittlere Kammer jeweils mit Flüssigkeit gefüllt ist. Diese kann durch die nicht dichten Führungen in die Nachbarkammern laufen und wird durch entsprechenden Abläufe gesammelt und in die Spülkammern zurückgeführt. Mit der Ziffer 5 sind die Kontaktierungszellen beschrieben. Diese sind bevorzugt den Beschichtungszellen 6 benachbart und mit Elektrolyt gefüllt. Die Ziffer 6 zeigt die Beschichtungszellen mit den Anoden 26 und den Trägern 28 aus Isoliermaterial mit den darin befindlichen Keramikbuchsen 29 zur Führung der Endlosprodukte 12 in den Beschichtungszellen. Auch die Beschichtungszellen sind mit Elektrolyt gefüllt und verfügen über einen Überlauf, einen Ablauf und einen Zulauf, durch den die jeweiligen Elektrolytflüssigkeiten umgewälzt, gereinigt und rückgeführt werden können.

Die erfindungsgemäße Vorrichtung weist erhebliche Vorteile auf gegenüber bisher bekannten Vorrichtungen zur Metallisierung von Endlosprodukten. So ist der Draht über nicht leitende Rohre und Rollenführungen innerhalb der Vorrichtung, speziell aber im elektrischen Feld der Beschichtungszelle 6, stabil positionierbar. Durch diese stabile Führung ist es möglich, mehrere parallele Stränge von Endlosprodukten, beispielsweise mehrere Drähte, auch in senkrechter Anordnung durch die Vorrichtung zu führen, ohne daß es zu unerwünschten elektrischen Kontakten kommt und ein gleichmäßiger Abstand zur Anode gewährleistet ist. Durch die als Überflutungskammern konstruierten Schleusensysteme 1, Spüleinheiten 3 und Kontaktierungszellen 5 ist eine elektrische Zwischenkontaktierung außerhalb des Wirkungsbereiches des Anodenmaterials möglich, wobei das Endlosprodukt stetig im Elektrolyten verbleibt. Die Übertragung der elektrischen Energie in den Kontaktierungszellen 5 kann sowohl über Schleifkontakte in Form von flexiblen Kontaktstiften, die federnd gelagert sind, erfolgen, als auch über federnde Kontaktrollen.

Durch die besondere Lagerung des Endlosproduktes in der Kontaktierungszelle 5, wie auch durch die Führungen in der Beschichtungszelle 6, ist es möglich, unterschiedliche Durchmesser von Endlosprodukten zu fahren. Durch die bevorzugten Umlenkeinheiten 4 ist es möglich, die Endlosprodukte durch mehrere parallele Beschichtungszellen zu führen und damit bei relativ kurzen Anlagen hohe Durchlaufgeschwindigkeiten zu ermöglichen.

Selbst bei einem Stillstand der Anlage kann das Endlosprodukt in den Kammern verbleiben, ohne daß eine Überreaktion an der Oberfläche, wie Überbeizen oder einseitige Überbeschichtung, erfolgen kann, da unter Beibehaltung der inerten Atmosphäre in der Anlage die Reaktionsmedien in den Zwischenbehältnissen außerhalb der Reaktionsräume gespeichert werden. Weiterhin ist es vorteilhaft, daß ein Austausch des Anodenmaterials im Stillstand erfolgen kann, ohne das zu beschichtende Material aus der Anlage zu entfernen.

Mit dem erfindungsgemäßen Verfahren und der erfindungsgemäßen Vorrichtung ist es möglich, Endlosprodukte in einem industriell durchzuführenden Verfahren und einer entsprechenden Vorrichtung mit Metallen, insbesnndere Aluminium, zu beschichten. Das erfindungsgemäße Verfahren und die erfindungsgemäße Vorrichtung ersetzen somit die bisher angewendeten Verfahren der Feueraluminierung, Feuerverzinkung und elektrolytischen Beschichtung in wässrigen Medien.

## Patentansprüche

1. Verfahren zum elektrolytischen Beschichten von metallischen oder nichtmetallischen Endlosprodukten mit Metallen oder Legierungen im Durchlaufverfahren aus aprotischen wasser- und sauerstofffreien Elektrolyten, wobei das Endlosprodukt über ein Schleusensystem (1) in eine unter Inertgasatmosphäre befindliche gekapselte Beschichtungsanlage geführt wird und dort die nachfolgenden Schritte bei Temperaturen ≤ 120° C in dieser Reihenfolge durchgeführt werden:
- Aktivierung des zu beschichtenden Endlosproduktes
- Spülen des zu beschichtenden Endlosproduktes
- Kontaktierung des zu beschichtenden Endlosproduktes
- elektrolytische Beschichtung des zu beschichtenden Endlosproduktes mit Metall oder einer Metalllegierung
- Trocknung des beschichteten Endlosproduktes
- Austritt des beschichteten Endlosproduktes über ein Schleusensystem aus der Anlage
**dadurch gekennzeichnet, daß** das unbeschichtete Endlosprodukt von außerhalb über ein Schleusensystem (1) in die gekapselte Beschichtungsanlage geführt wird und in der gekapselten Anlage auch die Aktivierung und das Spülen des zu beschichtenden Endlosproduktes erfolgt.

2. Verfahren nach Anspruch 1, **dadurch gekennzeichnet, daß** als Endlosprodukt Draht, Bänder, Langprofile oder Röhren aus metallischen oder nichtmetallischen Werkstoffen eingesetzt werden.

3. Verfahren nach Anspruch 1 oder 2, **dadurch gekennzeichnet, daß** mit Aluminium oder Aluminiumlegierungen beschichtet wird.

4. Verfahren nach den Ansprüchen 1 bis 3, **dadurch gekennzeichnet, daß** beim Einleiten in das Schleusensystem (1) ein Reinigungsprozeß durchgeführt wird indem das Endlosprodukt (12) über eine Gasabstreif- oder Sprühdüse (11) geführt wird.

5. Verfahren nach den Ansprüchen 1 bis 4, **dadurch gekennzeichnet, daß** nach der elektrolytischen Beschichtung in der Anlage eine chemische oder elektrochemische Nachbehandlung durchgeführt wird.

6. Verfahren nach den Ansprüchen 1 bis 5, **dadurch gekennzeichnet, daß** die gesamte Anlage über Regenerierungskreisläufe geschlossen gestaltet ist, und alle verwendeten Flüssigkeiten im Umlaufverfahren aufbereitet, gereinigt und rückgeführt werden.

7. Verfahren nach Ansprch 6, **dadurch gekennzeichnet, daß** die Flüssigkeiten Spüllösungen, Elektrolytlösung und Aktivierungslösung sind.

8. Verfahren nach den Ansprüchen 1 bis 7, **dadurch gekennzeichnet, daß** das Endlosprodukt (12) durch Umlenkeinheiten (4) geführt wird, um bei kurzen Anlagen hohe Durchlaufgeschwindigkeiten zu ermöglichen.

9. Verfahren nach den Ansprüchen 1 bis 8, **dadurch gekennzeichnet, daß** das Endlosprodukt (12) durch das Schleusensystem (1) und die Spüleinheit (3) aus jeweils mindestens 3 Kammern (17, 18 und 19) geführt wird, wobei die mittlere Kammer B (18) mit einer Sperrflüssigkeit gefüllt ist und die äußere Kammer A (17) Luft enthält und die innere Kammer C (19) ein Inertgas enthält.

10. Verfahren nach den Ansprüchen 1 bis 9, **dadurch gekennzeichnet, daß** die Endlosprodukte über nicht luft- und flüssigkeitsdichte Führungen (9) in die Kammern geführt werden, so daß die in den Kammern befindliche Flüssigkeit teilweise in die Nachbarkammern läuft.

11. Verfahren nach den Ansprüchen 1 bis 10, **dadurch gekennzeichnet, daß** die aus den Kammern durch den Überlauf (16) oder die Führungen (9) ablaufenden Flüssigkeiten über ein Umlaufsystem gereinigt und in die Kammern zurückgeführt werden.

12. Verfahren nach den Ansprüchen 1 bis 11, **dadurch gekennzeichnet, daß** die Führungen (9) Buchsen oder Rollen sind.

13. Verfahren nach den Ansprüchen 1 bis 12, **dadurch gekennzeichnet, daß** die Kontaktierung in einer mit flüssigem Elektrolyten geführten Kontaktierungszelle (5) erfolgt, die keine Anode enthält, wobei das Endlosprodukt (12) über einen kathodisch geschalteten Metallkontakt (29) geführt wird.

14. Verfahren nach den Ansprüchen 1 bis 13, **dadurch gekennzeichnet, daß** die elektrolytische Beschichtung in einer Beschichtungszelle (6) erfolgt, die mit Elektrolytlösung gefüllt ist wobei das Endlosprodukt (12) durch eine Buchse (27) geführt wird, die isoliert ist.

15. Vorrichtung zum elektrolytischen Beschichten von metallischen oder nichtmetallischen Endlosprodukten (12) mit Metallen oder Metalilegierungen im Durchlaufverfahren aus aprotischen wasser- und sauerstofffreien Elektrolyten, bestehend aus einer Beschichtungsanlage mit mindestens einem Schleusensystem (1), mindestens einer Kontaktierungszelle (5), mindestens einer Beschichtungszelle (6), wobei diese Baugruppen hintereinander geschaltet sind und die gesamte Beschichtungsanlage verkapselt ist, **dadurch gekennzeichnet, daß** die Beschichtungsanlage eine Aktivierungseinheit (2) und eine Spüleinheit (3) in dieser Reihenfolge umfaßt und eine Abspuleinheit für das unbeschichtete Endlosprodukt außerhalb der gekapselten Beschichtungsanlage angeordnet ist.

16. Vorrichtung nach Anspruch 15, **dadurch gekennzeichnet, daß** das Schleusensystem (1) aus mindestens drei Kammern A, B und C (17, 18, 19) besteht, wobei die mittlere Kammer B (18) einen Flüssigkeitsüberlauf besitzt und die Kammern A und C (17, 19) als Überlaufkammern ausgebildet sind.

17. Vorrichtung nach Ansprüchen 15 oder 16, **dadurch gekennzeichnet. daß** die Kammern A, B und C (17, 18, 19) uber einen Abfluß (20, 22, 23) verfügen und die mittlere Kammer B (18) zusätzlich einen Zufluß (21) besitzt, durch den die in den Kammern A, C (17, 19) gesammelte Sperrflüssigkeit in die mittlere Kammer B (18) rückgeführt werden kann.

18. Vorrichtung nach den Ansprüchen 15 bis 17, **dadurch gekennzeichnet, daß** in der Kammer C (19) eine Gasabstreifdüse oder Sprühdüse (11) angeordnet ist.

19. Vorrichtung nach den Ansprüchen 15 bis 18, **dadurch gekennzeichnet, daß** die mittlere Kammer B (18) des Schleusensystems (1) einen Überlauf (16) besitzt.

20. Vorrichtung nach den Ansprüchen 15 bis 19, **dadurch gekennzeichnet, daß** in der Kontaktierungszelle (5) eine Metallrolle (29) oder ein Schleifkontakt angeordnet ist, über den das Endlosprodukt (12) kathodisch geschaltet wird.

21. Vorrichtung nach den Ansprüchen 14 bis 20, **dadurch gekennzeichnet, daß** eine oder mehrere Keramikspannrollen (30) zur Einstellung der Vorspannung in der Kontaktierungszelle (5) angeordnet sind.

22. Vorrichtung nach den Ansprüchen 15 bis 21, **dadurch gekennzeichnet, daß** die Metallrolle (29) eine Kerbung (32) aufweist, über die das Endlosprodukt (12) geführt wird.

23. Vorrichtung nach den Ansprüchen 15 bis 22, **dadurch gekennzeichnet, daß** in der Kontaktierungszeile (5) ein Überlauf (16) angeordnet ist, so daß aus der Beschichtungszelle (6) dringender Elektrolyt in ein Sammelsystem abgeführt werden kann.

24. Vorrichtung nach den Ansprüchen 15 bis 23, **dadurch gekennzeichnet, daß** in der Beschichtungszeile (6) Führungen (27) zur Führung des Endlosproduktes (12) angeordnet sind.

25. Vorrichtung nach den Ansprüchen 15 bis 24, **dadurch gekennzeichnet, daß** in der Beschichtungszelle (6) Anoden (26) angeordnet sind

26. Vorrichtung nach den Ansprüchen 15 bis 25, **dadurch gekennzeichnet, daß** die Beschichtungszelle (6) einen Überlauf (16) und einen Zulauf (21) aufweist.

27. Vorrichtung nach den Ansprüchen 15 bis 26, **dadurch gekennzeichnet, daß** die Führungen (9) in der Beschichtungszelle (6) aus einem Träger aus Isoliermaterial (28) bestehen, der in der Mitte durchbohrt ist, wobei in der Durchbohrung Buchsen (27) angeordnet sind, die nur einseitig einsteckbar sind.

28. Vorrichtung nach den Ansprüchen 15 bis 27, **dadurch gekennzeichnet, daß** die Buchsen (27) aus keramischem Material bestehen und zur leichteren Auswechselbarkeit geteilt sind.

## Claims

1. A process for electroplating metallic or non-metallic continuous products with metals or alloys in a continuous process from aprotic electrolytes free of water and oxygen, wherein the continuous product is passed through a lock system (1) into an encapsulated coating plant under inert gas atmosphere, and the following steps are performed therein at temperatures of ≤120°C in the order below:
- activating the continuous product to be coated;
- rinsing the continuous product to be coated;
- contacting the continuous product to be coated;
- electroplating the continuous product to be coated using a metal or metal alloy;
- drying the coated continuous product;
- discharging the coated continuous product from the plant through a lock system,
**characterized in that** the non-coated continuous product is fed from the outside via a lock system (1) into the encapsulated coating plant, and that activating and rinsing of the continuous product to be coated is effected in the encapsulated plant as well.

2. The process according to claim 1, **characterized in that** wire, tapes, long-profiles or pipes made of metallic or non-metallic materials are employed as continuous products.

3. The process according to claim 1 or 2, **characterized in that** coating is effected using aluminum or aluminum alloys.

4. The process according to claims 1 to 3, **characterized in that** during introduction into the lock system (1), a cleaning procedure is performed by passing the continuous product (12) over a gas stripping nozzle or spray nozzle (11).

5. The process according to claims 1 to 4, **characterized in that** electroplating in the plant is followed by a chemical or electrochemical secondary treatment.

6. The process according to claims 1 to 5, **characterized in that** the entire plant is of a closed design using regeneration cycles, and that all of the liquids used are treated, purified and recirculated in a circulation process.

7. The process according to claim 6, **characterized in that** the liquids are rinsing solutions, electrolyte solution and activation solution.

8. The process according to claims 1 to 7, **characterized in that** the continuous product (12) is passed through deflector units (4) in order to permit high passage rates in short plants.

9. The process according to claims 1 to 8, **characterized in that** the continuous product (12) is passed through the lock system (1) and the rinsing unit (3), each consisting of at least three chambers (17, 18 and 19), the middle chamber B (18) being filled with a sealing fluid, the outer chamber A (17) containing air, and the inner chamber C (19) containing an inert gas.

10. The process according to claims 1 to 9, **characterized in that** the continuous products are introduced into the chambers through guides (9) which are not air-tight and liquid-tight, so that part of the liquid in the chambers runs into the adjacent chambers.

11. The process according to claims 1 to 10, **characterized in that** the liquids discharging from the chambers through the overflow (16) or the guides (9) are purified via a circulation system and re-circulated into the chambers.

12. The process according to claims 1 to 11, **characterized in that** the guides (9) are bushings or pulleys.

13. The process according to claims 1 to 12, **characterized in that** contacting is effected in a contacting cell (5) filled with liquid electrolyte, which cell does not include an anode, the continuous product (12) being passed over a metal contact (29) connected as cathode.

14. The process according to claims 1 to 13, **characterized in that** electroplating is performed in a coating chamber (6) filled with electrolyte solution, the continuous product (12) being passed through a bushing (27) which is insulated.

15. A device for electroplating metallic or non-metallic continuous products (12) with metals or metal alloys in a continuous process from aprotic electrolytes free of water and oxygen, which device is comprised of a coating plant having at least one lock system (1), at least one contacting cell (5), at least one coating cell (6), said assemblies being arranged in series, and the entire device being encapsulated so as to be air-tight, **characterized in that** the coating plant comprises an activation unit (2) and a rinsing unit (3) in this order, and that a wind-off unit for the non-coated continuous product is arranged outside the encapsulated coating plant.

16. The device according to claim 15, **characterized in that** the lock system (1) consists of at least three chambers A, B and C (17, 18, 19), the middle chamber B (18) having a liquid overflow, and the chambers A and C (17, 19) being designed as overflow chambers.

17. The device according to claim 15 or 16, **characterized in that** the chambers A, B and C (17, 18, 19) have outlets (20, 22, 23), the middle chamber B (18) additionally having an inlet (21) through which the sealing fluid collected in chambers A, C (17, 19) can be recirculated into the middle chamber B (18).

18. The device according to claims 15 to 17, **characterized in that** a gas stripping nozzle or spray nozzle (11) is arranged in chamber C (19).

19. The device according to claims 15 to 18, **characterized in that** the middle chamber B (18) of the lock system (1) has an overflow (16).

20. The device according to claims 15 to 19, **characterized in that** the contacting cell (5) has a metal pulley (29) or a wiping contact arranged therein, through which the continuous product (12) is connected as cathode.

21. The device according to claims 14 to 20, **characterized in that** one or more ceramic tension pulleys (30) are arranged to adjust the bias voltage in the contacting cell (5).

22. The device according to claims 15 to 21, **characterized in that** the metal pulley (29) has a groove (32) for guiding the continuous product (12).

23. The device according to claims 15 to 22, **characterized in that** an overflow (16) is arranged in the contacting cell (5), so that electrolyte discharging from the coating cell (6) can be drained off into a collector system.

24. The device according to claims 15 to 23, **characterized in that** guides (27) to guide the continuous product (12) are arranged in the coating cell (6).

25. The device according to claims 15 to 24, **characterized in that** anodes (26) are arranged in the coating cell (6).

26. The device according to claims 15 to 25, **characterized in that** the coating cell (6) has an overflow (16) and an inlet (21).

27. The device according to claims 15 to 26, **characterized in that** the guides (9) in the coating cell (6) consist of a support (28) made of an insulating material having a through-bore in the center, with bushings (27) being arranged in the through-bore which are penetrable from one side only.

28. The device according to claims 15 to 27, **characterized in that** the bushings (27) consist of a ceramic material and are split in order to make replacement easier.

## Revendications

1. Procédé de revêtement électrolytique de produits continus métalliques ou non métalliques de métaux ou d'alliages, à savoir en continu d'électrolytes aprotiques exempts d'eau et d'oxygène, le produit continu étant mené par un système à écluse (1) dans une installation étanche de revêtement se trouvant sous l'atmosphère de gaz inerte, et les étapes suivantes y étant réalisées à des températures ≤ 120° C dans l'ordre suivant :
- activer le produit continu à revêtir
- rincer le produit continu à revêtir
- contacter le produit continu à revêtir
- revêtement électrolytique du produit continu à revêtir de métal ou d'un alliage métallique
- sécher le produit continu revêtu
- sortie du produit continu revêtu de l'installation par un système à écluse
**caractérisé par le fait que** le produit continu non revêtu est mené de l'extérieur par un système à écluse (1) dans l'installation étanche de revêtement, et que l'activation et le rinçage du produit continu à revêtir sont réalisés eux aussi dans l'installation étanche.

2. Procédé selon la revendication 1, **caractérisé par le fait que** l'on utilise du fil, des rubans, des profilés longs ou des tuyaux en matériaux métalliques ou non métalliques comme produits continus.

3. Procédé selon la revendication 1 ou 2, **caractérisé par le fait que** le revêtement est réalisé avec de l'aluminium ou avec des alliages d'aluminium.

4. Procédé selon les revendications 1 à 3, **caractérisé par le fait qu'**un processus de nettoyage est effectué lors de l'introduction dans le système à écluse (1) en menant le produit continu (12) sur une buse à enlever le gaz ou sur un pulvérisateur (11).

5. Procédé selon les revendications 1 à 4, **caractérisé par le fait qu'**un traitement ultérieur chimique ou électrochimique est effectué après le revêtement électrolytique dans l'installation.

6. Procédé selon les revendications 1 à 5, **caractérisé par le fait que** l'ensemble de l'installation est réalisée de manière fermée par des cycles de régénération, et que tous les liquides utilisés sont préparés, purifiés et recyclés en circulation.

7. Procédé selon la revendication 6, **caractérisé par le fait que** les liquides sont des solutions de rinçage, des solutions électrolytiques et des solutions d'activation.

8. Procédé selon les revendications 1 à 7, **caractérisé par le fait que** le produit continu (12) est guidé par des unités de renvoi (4) afin de permettre des vitesses élevées de passage dans le cas d'installations courtes.

9. Procédé selon les revendications 1 à 8, **caractérisé par le fait que** le produit continu (12) est mené à travers le système à écluse (1) et l'unité de rinçage (3) se composant respectivement d'au moins 3 chambres (17, 18 et 19), la chambre de milieu B (18) étant remplie d'un liquide de blocage et la chambre extérieure A (17) contenant de l'air et là chambre intérieure C (19) contenant un gaz inerte.

10. Procédé selon les revendications 1 à 9, **caractérisé par le fait que** les produits continus sont guidés dans les chambres par des guidages (9) non étanches à l'air et au liquide, de sorte que le liquide se trouvant dans les chambres coule en partie dans les chambres voisines.

11. Procédé selon les revendications 1 à 10, **caractérisé par le fait que** les liquides s'écoulant par le trop-plein (16) ou les guidages (9) sont purifiés par un système de circulation et sont ramenés dans les chambres.

12. Procédé selon les revendications 1 à 11, **caractérisé par le fait que** les guidages (9) sont des douilles ou rouleaux.

13. Procédé selon les revendications 1 à 12, **caractérisé par le fait que** le contactage se fait dans une cellule de contactage (5) remplie d'électrolytes liquides, qui ne contient pas d'anode, le produit continu (12) étant guidé sur un contact métallique (29) connecté de façon cathodique.

14. Procédé selon les revendications 1 à 13, **caractérisé par le fait que** le revêtement électrolytique est réalisé dans une cellule de revêtement (6) qui est remplie de solution électrolytique, le produit continu (12) étant mené à travers une douille (27) qui est isolée.

15. Dispositif destiné au revêtement électrolytique de produits continus métalliques ou non métalliques (12) de métaux ou d'alliages métalliques, à savoir en continu d'électrolytes aprotiques exempts d'eau et d'oxygène, se composant d'une installation de revêtement avec au moins un système à écluse (1), d'au moins une cellule de contactage (5), d'au moins une cellule de revêtement (6), ces sous-groupes étant montés en série et l'ensemble de l'installation de revêtement étant étanche, **caractérisé par le fait que** l'installation de revêtement comprend une unité d'activation (2) et une unité de rinçage (3) dans cet ordre et qu'une unité de déroulement pour le produit continu non revêtu est disposée à l'extérieur de l'installation étanche de revêtement.

16. Dispositif selon la revendication 15, **caractérisé par le fait que** le système à écluse (1) se compose d'au moins trois chambres A, B et C (17, 18, 19), la chambre de milieu B (18) présentant un trop-plein de liquide et les chambres A et C (17, 19) étant réalisées comme chambres de trop-plein.

17. Dispositif selon les revendications 15 ou 16, **caractérisé par le fait que** les chambres A, B et C (17, 18, 19) disposent d'un déchargeoir (20, 22, 23) et que la chambre de milieu B (18) présente en sus une amenée (21) à travers laquelle le liquide de blocage recueilli dans les chambres A, C (17, 19) est ramené dans la chambre de milieu B (18).

18. Dispositif selon les revendications 15 à 17, **caractérisé par le fait qu'**une buse à enlever le gaz ou un pulvérisateur (11) est disposé(e) dans la chambre C (19).

19. Dispositif selon les revendications 15 à 18, **caractérisé par le fait que** la chambre de milieu B (18) du système à écluse (1) possède un trop-plein (16).

20. Dispositif selon les revendications 15 à 19, **caractérisé par le fait qu'**un rouleau métallique (29) ou un contact frottant est disposé dans, la cellule de contactage (5), par lequel le produit continu (12) est connecté de façon cathodique.

21. Dispositif selon les revendications 14 à 20, **caractérisé par le fait qu'**un ou plusieurs rouleaux de tension en céramique (30) destiné(s) à régler la précontrainte sont disposés dans la cellule de contactage (5).

22. Dispositif selon les revendications 15 à 21, **caractérisé par le fait que** le rouleau métallique (29) présente une entaille (32) sur laquelle le produit continu (12) est guidé.

23. Dispositif selon les revendications 15 à 22, **caractérisé par le fait qu'**un trop-plein (16) est disposé dans la cellule de contactage (5), de sorte que l'électrolyte venant de la cellule de revêtement (6) peut être transporté dans un système collecteur.

24. Dispositif selon les revendications 15 à 23, **caractérisé par le fait que** des guidages (27) pour le guidage du produit continu (12) sont disposés dans la cellule de revêtement (6).

25. Dispositif selon les revendications 15 à 24, **caractérisé par le fait que** des anodes (26) sont disposées dans la cellule de revêtement (6).

26. Dispositif selon les revendications 15 à 25, **caractérisé par le fait que** la cellule de revêtement (6) présente un trop-plein (16) et une amenée (21).

27. Dispositif selon les revendications 15 à 26, **caractérisé par le fait que** les guidages (9) dans la cellule de revêtement (6) se composent d'un support en matière isolante (28) qui est percé au milieu, des douilles (27) qui ne peuvent être introduites qu'à une extrémité étant disposées dans le perçage.

28. Dispositif selon les revendications 15 à 27, **caractérisé par le fait que** les douilles (27) se composent dune matière céramique et sont séparées pour être plus facilement échangeables.
